# EUROPÄISCHE PATENTSCHRIFT

(11) **EP 3 227 465 B1**
(45) Veröffentlichungstag und Bekanntmachung des Hinweises auf die Patenterteilung: **11.09.2024**
(21) Anmeldenummer: 15802096.6
(22) Anmeldetag: 30.11.2015
(51) Int. Cl.: C22C 38/00, C22C 38/06, C22C 38/16, C21D 1/18, C21D 1/26, C21D 6/00, C22C 38/04

(54) **VERFAHREN ZUM WÄRMEBEHANDELN EINES MANGAN-STAHLPRODUKTS UND MANGAN-STAHLPRODUKT MIT EINER SPEZIELLEN LEGIERUNG**
METHOD FOR THE HEAT TREATMENT A MANGANESE STEEL PRODUCT AND MANGANESE STEEL PRODUCT
PROCÉDÉ DE TRAITEMENT À CHAUD D'UN PRODUIT EN MANGANÈSE-ACIER ET PRODUIT EN MANGANÈSE-ACIER

(30) Priorität: 01.12.2014 EP 14195644
(43) Veröffentlichungstag der Anmeldung: 11.10.2017
(73) Patentinhaber: voestalpine Stahl GmbH, 4020 Linz (AT)
(72) Erfinder: KÜRNSTEINER, Philipp, 4210 Gallneukrichen (AT); LUDOVIC, Samek, 4030 Linz (AT); FÜREDER-KITZMÜLLER, Friedrich, 4048 Puchenau (AT); ARRENHOLZ, Enno, 4040 Plesching (AT)
(74) Vertreter: Troesch Scheidegger Werner AG
(86) Internationale Anmeldenummer: PCT/EP2015/078105
(87) Internationale Veröffentlichungsnummer: WO 2016/087392

(56) Entgegenhaltungen:
- EP-A1- 2 746 409
- DE-B3- 10 332 722
- DE-T5- 112006 003 169

## Beschreibung

Die vorliegende Erfindung bezieht sich auf ein Mangan-Stahlprodukts, das hier auch als Mittel-Mangan-Stahlprodukt bezeichnet wird. Es geht um eine spezielle Legierung eines Mangan-Stahlprodukts, das im Rahmen eines speziellen Verfahrens wärmebehandelt wird.

Es wird die Priorität der europäischen Patentanmeldung EP14195644.1 beansprucht, die am 1.12.2014 eingereicht wurde.

Sowohl die Zusammensetzung, respektive Legierung, als auch die Wärmebehandlung im Herstellungsprozess haben einen deutlichen Einfluss auf die Eigenschaften von Stahlprodukten.

Es ist bekannt, dass im Rahmen einer Wärmebehandlung das Aufwärmen, Halten und Abkühlen einen Einfluss auf das endgültige Gefüge eines Stahlprodukts haben kann. Weiterhin spielt, wie bereits angedeutet, natürlich auch die Legierungszusammensetzung des Stahlprodukts eine grosse Rolle. Die thermodynamischen und werkstofftechnischen Zusammenhänge in legierten Stählen sind sehr komplex und hängen von vielen Parametern ab.

Es hat sich gezeigt, dass sich durch eine Kombination verschiedener Phasen und Mikrostrukturen im Gefüge eines Stahlprodukts die mechanischen Eigenschaften und die Verformbarkeit beeinflussen lassen.

Je nach Zusammensetzung und Wärmebehandlung können sich in Stahlprodukten unter anderem Ferrit-, Pearlit-, Restaustenit- (auch als "retained austenite" bekannt), angelassene Martensit-Phasen (auch als "tempered martensite" bekannt), Martensit-Phasen und Bainit-Mikrostrukturen ausbilden. Die Eigenschaften von Stahl-Legierungen hängen unter anderem von den Anteilen der verschiedenen Phasen, Mikrostrukturen und von deren struktureller Anordnung in der mikroskopischen Betrachtung ab.

Jede dieser Phasen und Mikrostrukturen hat andere Eigenschaften. Die Stahl-Legierungen, die mehrere solcher Phasen und Mikrostrukturen aufweisen, können daher deutlich unterschiedliche mechanische Eigenschaften haben.

Je nach spezifischem Anforderungsprofil, kommen zum Beispiel im Automobilbau unterschiedliche Stähle zum Einsatz. Vor mehreren Jahrzehnten wurden im Automobilsektor für den Karosseriebau meist Tiefziehstähle (z.B. IF-Stahl) verwendet, die zwar ein gutes Verformungsvermögen, aber nur eine geringe Festigkeit im Bereich von 120 - 400 N/mm² aufwiesen. IF steht für "interstitialfree", d.h. dieser IF-Stahl hat nur einen geringen Gehalt an Legierungselementen, die auf Zwischengitterplätzen eingelagert sind.

Eine bedeutende Komponente heutiger Stahl-Legierungen ist Mangan (Mn). Der Mangan-Anteil in Gew.% liegt dabei häufig im Bereich zwischen 2,5 und 12%. Es handelt sich daher um sogenannte Mittel-Mangan-Stähle, die auch als Medium-Mangan-Stähle bezeichnet werden. Solche Medium-Mangan-Stähle zeichnen sich typischerweise durch ein Gefüge aus, das aus einer ferritischen, Martensit- und Austenit-Matrix besteht. In diese Matrix ist als zweite oder dritte Phase überwiegend Austenit an den Korngrenzen eingelagert. Das Austenit hat eine festigkeitssteigernde Wirkung. Der Anteil an Martensit liegt bei Medium-Mangan-Stählen gewöhnlich bei maximal 80-90 Vol.%. Durch diese ambivalente Gefügekombination weist der Medium-Mangan-Stahl eine relativ niedrige und somit für den Umformprozess günstige Streckgrenze mit einer hohen Zugfestigkeit auf.

In Fig. 1 ist ein klassisches, stark schematisiertes Diagramm gezeigt, bei dem die Bruchdehnung (im Englischen Elongation genannt) in Prozent (auch Duktilität genannt) über die Zugfestigkeit in MPa aufgetragen ist. Die Zugfestigkeit in MPa erlaubt eine Aussage über die untere Streckgrenze eines Materials. Das Diagramm der Fig. 1 gibt eine Übersicht über die Festigkeitsklassen momentan eingesetzter Stahlwerkstoffe. Generell gilt die folgende Aussage: umso höher die Streckgrenze einer Stahllegierung ist, umso geringer ist die Bruchdehnung dieser Legierung. Vereinfacht ausgedrückt kann festgestellt werden, dass die Bruchdehnung mit zunehmender Zugfestigkeit abnimmt und umgekehrt. Es muss also für jede Anwendung ein optimaler Kompromiss zwischen der Bruchdehnung und der Zugfestigkeit gefunden werden. Fig. 1 kann man Aussagen über den Zusammenhang zwischen der Festigkeit und dem Umformvermögen verschiedener Stahlwerkstoffe entnehmen.

In dem Bereich, der mit dem Bezugszeichen 1 bezeichnet ist, sind die bereits erwähnten Medium-Mangan-Stähle schematisch zusammengefasst. Der mit Bezugszeichen 1 bezeichnet Bereich umfasst Medium-Mangan-Stähle mit einem Mn-Anteil zwischen 3 und 7 Gew.% und mit einem Kohlenstoff-Anteil zwischen 0,05 und 0,1 Gew.%.

Konventionelle Medium-Mangan-Stähle sind aufwendig zu produzieren, da sie eine 2-Schritt-Wärmebehandlung unterzogen werden. Um bei den Medium-Mangan-Stählen die Zugfestigkeit zu erhöhen (z.B. von ca. 950 MPa auf 1250 MPa), werden diese Stähle z.B. mit Mangan legiert, um eine martensitische Phase zu bekommen. Leider muss man aber gleichzeitig eine deutlich reduzierte Dehnbarkeit in Kauf nehmen. Ein Medium-Mangan-Stahl mit einer großen Zugfestigkeit von z.B. 1200 MPa hat typischerweise eine Dehnung, die nur zwischen 2 und 8% liegt.

Die TRIP Stähle sind mit dem Bezugszeichen 2 bezeichnet und die sogenannten HD Stähle tragen das Bezugszeichen 3. TRIP steht im Englischen für "TRansformation Induced Plasticity". HD steht für High Ductility.

Im Automobilsektor arbeitet man mit einer ganzen Reihe unterschiedlicher Stahllegierungen, die jeweils speziell für ihr jeweiliges Einsatzgebiet am Fahrzeug optimiert wurden. Bei Innen- und Außenpanelen, strukturellen Teilen und Stoßfängern kommen Legierungen zum Einsatz, die eine gute Energieabsorption aufweisen. Stahlpanele für die Außenhaut eines Fahrzeugs sind relativ "weich" und haben beispielsweise eine Streckgrenze unterhalb von 140 MPa. Solche Legierungen haben eine geringere Zugfestigkeit und eine höhere Bruchdehnung. Die Stahllegierungen von Stoßfängern haben beispielsweise eine Bruchdehnung im Bereich zwischen 600 und 1000 MPa. Hierfür eignen sich zum Beispiel die TRIP Stähle (Bezugszeichen 2 in Fig. 1).

Bei Stahlbarrieren (z.B. für den Seitenaufprallschutz), die bei einem Unfall das Eindringen von Fahrzeugteilen verhindern sollen, werden Stahllegierungen eingesetzt, die eine hohe Zugfestigkeit von meist mehr als 1000 MPa aufweisen. Hier eignet sich beispielweise die neue Generation von höherfesten AHSS HD Stählen. AHSS HD steht im Englischen für "Advanced High-Strength Steels High Ductility".

Diese AHSS HD Stähle haben beispielsweise einen Medium-Mangan-Anteil im Bereich zwischen 1,2 und 3,5 Gew.% und einen Kohlenstoffanteil (C), der zwischen 0,05 und 0,25 Gew.% liegt.

Aus dem Dokument DE 10332722 B3 sind Stahllegierungen für Federteller von Kraftfahrzeug-Federbeinen bekannt, deren Legierungen Kohlenstoffanteile von 0.12% bis 0.28% und Mangananteile von 1.20% bis 4,0% aufweisen. Eine Platine wird zu dem Federteller geformt und nach einer Wärmebehandlung gehärtet. Nach der Härtung kann eine Wärmenachbehandlung erfolgen.

Es ist andeutungsweise anhand der einleitenden Erklärungen zu erkennen, dass die Zusammenhänge sehr komplex sind und dass man oft vorteilhafte Eigenschaften auf der einen Seite nur erzielen kann, wenn man auf der anderen Seite Abstriche macht.

Vor allem können bei modernen Stahlprodukten der 3. Generation beim Umformen Probleme auftreten. Unter anderem wird es als nachteilig angesehen, dass Martensit-haltige Stähle beim Kaltwalzen relativ hohe Walzkräfte erfordern. Ausserdem können sich in Martensit-haltigen Stählen beim Kaltwalzen Risse bilden.

Es bestätigt sich immer wieder die Einschätzung von Experten, die betonen, dass man bei Stahllegierungen, die eine hohe Zugfestigkeit aufweisen, auf eine brauchbare Bruchdehnung verzichten muss.

Es stellt sich daher die Aufgabe, Stahlprodukte zu schaffen, die mittels eines Verfahrens (Wärmehandelns) vergütet werden und die eine hohe Zugfestigkeit haben und deren Bruchdehnung geeignet ist für den Einsatz im Automobilsektor und in anderen Bereichen, in denen das Umformvermögen der Stahlprodukte wichtig ist.

Vorzugsweise sollen die Stahlprodukte der Erfindung eine Zugfestigkeit Rₘ (auch Mindestfestigkeit genannt) haben, die deutlich grösser ist als 1200 MPa. Vorzugsweise soll die Zugfestigkeit sogar grösser sein als 1400 MPa. Die Mindestbruchdehnung (A₈₀) soll 10% - 20% betragen.

Vorzugsweise sollen die Stahlprodukte der Erfindung eine Bearbeitbarkeit im Tiefziehverfahren ermöglichen.

Gemäss Erfindung wird durch eine Kombination von Verfahrens- und Legierungskonzepten ein Multiphasen-Stahlprodukt mit einem ultrafeinen Gefüge und mit guter maschineller Umformbarkeit bereitgestellt.

Die Legierung der Stahlprodukte der Erfindung weist gemäss Erfindung einen mittleren Mangangehalt auf, was bedeutet, dass der Mangananteil im Bereich 4 Gew.% ≤ Mn ≤ 6 Gew.% liegt.

Die Multiphasen-Stahlprodukte der Erfindung bilden ein heterogenes System bzw. ein heterogenes Gefüge.

Um die Zusammenhänge zu verstehen und um eine geeignete Legierung sowie ein spezielles Verfahren zur Temperaturbehandlung bereitstellen zu können, wurden zahlreiche Proben Röntgen-Untersuchungen, TEM-Untersuchungen, EBSD-Untersuchungen und auch lichtmikroskopischen Untersuchungen unterzogen.

Die Stahlprodukte der Erfindung weisen gemäß Erfindung vorzugsweise eine Mikrostruktur auf, die Austenit, Bainit sowie Martensit und einen deutlich reduzierten Anteil an Ferrit umfasst. Die Ferrit-Phase ist im Vergleich zur Bainit-Phase relativ weich. Das Ersetzen der weichen Ferrit-Phase oder -Matrix durch eine stärkere und feinere (nano-grosse) Bainit-Phase, ermöglicht es ein Stahlprodukte bereit zu stellen, das herausragende Eigenschaften hat. Vor allem führt das Ersetzen der Ferrit-Phase oder -Matrix durch Bainit zu einer deutlichen Erhöhung der Lochausdehnungseigenschaften.

Die Stahlprodukte der Erfindung weisen gemäß Erfindung einen Anteil einer bainitischen Mikrostruktur auf, der zwischen 5 und 80 Vol.% des Stahlprodukts beträgt. Besonders vorzugsweise liegt der Anteil der bainitischen Mikrostruktur im Bereich von 10 bis 80 Vol.%. Ganz besonders bewährt hat sich ein Anteil der bainitischen Mikrostruktur im Bereich von 20 bis 40 Vol.%.

Besonders vorzugsweise zeichnet sich die bainitische Mikrostruktur dadurch aus, dass sie eine sehr feine Struktur hat und dass sie kein oder nur wenig Karbid umfasst.

Der Restaustenit-Anteil beträgt bei allen Ausführungsformen vorzugsweise deutlich weniger als 30 Vol.%. Bevorzugt sind Ausführungsformen, bei denen der Restaustenit-Anteil weniger als 10 Vol.% beträgt.

Die Stahlprodukte der Erfindung weisen gemäss Erfindung vorzugsweise mindestens anteilsmäßig Gefüge oder Bereiche mit austenitischer Mikrostruktur auf. Der Anteil der austenitischen Mikrostruktur liegt vorzugsweise bei allen Ausführungsformen im Bereich von 5 bis 20 Vol.% des Stahlprodukts.

Die Stahlprodukte der Erfindung weisen gemäß Erfindung vorzugsweise anteilsmäßig Austenitkörner auf, die isotrop (d.h. unabhängig von der Richtung) im Gefüge der Stahlprodukte verteilt sind. Der Volumenanteil der Austenitkörner beträgt vorzugsweise bei allen Ausführungsformen weniger als 5%. Die Größe der Austenitkörner beträgt vorzugsweise bei allen Ausführungsformen weniger als 1 µm.

Die Stahlprodukte der Erfindung weisen gemäß Erfindung vorzugsweise bei allen Ausführungsformen einen Anteil an Martensit auf, der niedriger ist als bei anderen Stahllegierungen, deren Zugfestigkeit im Bereich oberhalb von 1000 MPa liegt. Der Martensitanteil liegt gewöhnlich bei vorbekannten hoch zugfesten Stahllegierungen bei 80 - 90% Vol.%. Obwohl dieser niedrigere Martensit-Anteil des Stahlprodukts der Erfindung negative Einflüsse erwarten lässt, sind die mechanischen Eigenschaften und die Tiefziehbarkeit des erfindungsgemäßen Stahlprodukts unerwartet gut. Die Zugfestigkeit Rₘ der erfindungsgemässen Stahlprodukte im Bereich von vorzugsweise 1400 MPa ist deutlich höher als die Zugfestigkeit, die eine Stahllegierung mit konventionell grossem Martensitanteil bieten kann.

Die Mikrostruktur der erfindungsgemässen Stahlprodukte zeichnet sich dadurch aus, dass der vergleichbar geringe Martensitanteil sich in Form von lattenförmigem Martensit darstellt. Es zeigt sich, dass sich diese feinen martensitischen Latten positiv auf die Zugfestigkeit der Erfindung auswirken.

Die Stahlprodukte der Erfindung weisen gemäß Erfindung anteilsmäßig Gefüge oder Bereiche mit Ferrit auf. Der Anteil dieser Gefüge oder Bereiche liegt vorzugsweise bei allen Ausführungsformen im Bereich unterhalb von 50 Vol.% des Stahlprodukts. Der Volumenanteil der Ferritphase beträgt zwischen 15 und 30%, wobei die Ferritphase ein KRZ-Gitter (KRZ steht für kubischraumzentriert) bildet und eine geringe Versetzungsdichte aufweist. Die Körner der Ferritphase weisen meist eine leicht anisotrope Ausdehnung auf.

Es handelt sich bei allen Ausführungsformen des Stahlprodukts der Erfindung um sogenanntes unteres Bainit. Ein solches unteres Bainit zeichnet sich unter anderem dadurch aus, dass aufgrund der niedrigeren Temperatur der Bainit-Bildung die Kohlenstoff-Diffusion nicht ausreichend ist. Daraus ergibt sich in der erfindungsgemässen Stahllegierung eine Übersättigung mit Kohlenstoff, die sich durch feine Karbidausscheidungen darstellt. Das Vorhandensein dieser Ausscheidungen innerhalb der Latten-Struktur kann anhand von TEM-Untersuchungen belegt werden.

Der Kohlenstoffanteil der Stahlprodukte der Erfindung ist generell eher niedrig. D.h. der Kohlenstoffanteil liegt bei der Erfindung im Bereich 0,02 Gew.% ≤ C ≤ 0,35 Gew.%. Besonders bevorzugt sind Ausführungsformen, bei denen der Kohlenstoffanteil im einem der folgenden Bereiche liegt
a. 0,05 ≤ C ≤ 0,22 Gew.%, oder
b. 0,09 ≤ C ≤ 0,18 Gew.%.

Gemäss Erfindung kann die Legierung der Stahlprodukte Al- und Si-Anteile umfassen. Der Anteil von Al plus Si ist vorzugsweise bei allen Ausführungsformen im Bereich ≤ 4 Gew.%. Vorzugsweise gilt die folgende Bedingung: Al + Si < 3 Gew.%. Die Zugabe speziell von Al und Si im genannten Gewichtsprozentbereich führt unerwarteter Weise zu einer Verbesserung der Zugfestigkeit und gleichzeitig zu einer erhöhten Bruchdehnung. Das Beimengen von Al und Si führt unter anderem dazu, dass die Bainit-Bildung gefördert wird. Die Bainit-Mikrostruktur hat, wie bereits erwähnt, einen deutlichen Einfluss auf die positiven Eigenschaften der Legierung der Stahlprodukte. Al und Si dient auch dazu die Karbid-Bildung im Bainit zu unterdrücken, was die positiven Eigenschaften der Legierung weiter verbessert.

Der Anteil von Al und von Si kann bei allen Ausführungsformen auch wie folgt genauer definiert werden: Si ≤ 0,5 Gew.% und Al ≤ 3 Gew.%.

Gemäss Erfindung kann die Legierung der Stahlprodukte vorzugsweise Al- und Si- Anteile gemäss der folgenden Formel: Si + Al ≤ 1 Gew.% umfassen.

Gemäss Erfindung kann die Legierung der Stahlprodukte vorzugsweise einen Phosphor-Anteil umfassen. Der Anteil von P ist vorzugsweise bei allen Ausführungsformen ≤ 0,03 Gew.%.

Gemäss Erfindung kann die Legierung der Stahlprodukte vorzugsweise einen Kupfer-Anteil umfassen. Der Anteil von Cu ist vorzugsweise bei allen Ausführungsformen ≤ 0,1 Gew.%.

Die Stahlprodukte der Erfindung können gemäß Erfindung vorzugsweise mindestens anteilsmäßig einen kleinen Anteil an Nb aufweisen, um so die Ms-Temperatur zu reduzieren. M_{S} bezeichnet die Martensitstarttemperatur. Der Anteil an Nb beträgt bei diesen Ausführungsformen vorzugsweise weniger als 0,4 Gew.%. Auf diesem Wege kann die bainitische Umwandlung in einem industriellen Herstellprozess kontrolliert werden. Diese bainitische Umwandlung findet bei der erfindungsgemässen Temperaturbehandlung hauptsächlich während einer Phase des sogenannten zweiten Haltens und während des darauffolgenden zweiten Abkühlens statt.

Die Stahlprodukte der Erfindung können gemäß Erfindung vorzugsweise mindestens anteilsmäßig einen kleinen Anteil an Ti aufweisen. Der Anteil an Ti beträgt bei diesen Ausführungsformen vorzugsweise weniger als 0,2 Gew.%.

Die Stahlprodukte der Erfindung können gemäß Erfindung vorzugsweise mindestens anteilsmäßig einen kleinen Anteil an V aufweisen. Der Anteil an V beträgt bei diesen Ausführungsformen vorzugsweise weniger als 0,1 Gew.%.

Das beschriebene Gefüge der Stahlprodukte mit den angegebenen Gewichtsprozenten wird durch eine spezielle Temperaturbehandlung erreicht, die zu kontrollierten Umwandlungen und Gefügeausbildungen im Multiphasen-Stahlprodukt mit bainitischer Mikrostruktur führt. Diese Temperaturbehandlung wird hier als en-bloc Temperaturbehandlung bezeichnet, da sie lediglich einen einzigen kontinuierlich ablaufenden Behandlungprozess umfasst. D.h., die en-bloc Temperaturbehandlung der Erfindung weist keine Unterbrechung oder Pause auf, nach der das Stahlprodukt erneut erwärmt werden müsste.

Die Erfindung braucht somit keine konventionelle ART-Annealing Behandlung. ART steht für "austenite reverted transformation".

Die beschriebenen Legierungen führen überraschenderweise zu Stahlprodukten mit den gewünschten Eigenschaften, obwohl sie nur einer en-bloc Temperaturbehandlung mit den Verfahrensschritten nach Patentanspruch 1 unterzogen werden. Diese spezielle Form der en-bloc Temperaturbehandlung hat einen deutlichen Einfluss auf die Ausbildung der spezifischen ultrafeinen Struktur(en) des Stahlprodukts. Die Abstände zwischen den Lamellen des Stahlprodukts sind sehr klein. Es bildet sich eine lattenartige Morphologie, bzw. die Mikrostruktur des Stahlprodukts zeigt eine lattenartige Morphologie, bei der die Breite der Latten vorzugsweise in einem Bereich zwischen 10 nm und 350 nm liegt.

Es gibt einen höheren Anteil an Versetzungen, was wiederum zu einer höheren Festigkeit des Stahlprodukts führt.

Gemäss Erfindung wird das Gefüge, respektive die Mikrostruktur des Stahlprodukts gezielt durch eine spezielle und effiziente Form der en-bloc Temperaturbehandlung gesteuert und festgelegt.

Die en-bloc Temperaturbehandlung umfasst erfindungsgemäss eine Phase des schnellen Erwärmens bis zu einer ersten Haltetemperatur, die im Bereich um 820 ⁰C ±20 °C liegt. Besonders bewährt hat sich eine erste Haltetemperatur bei ca. 810 ⁰C. Nachdem das Stahlprodukt im Bereich der ersten Haltetemperatur für eine erste Zeitdauer (erste Haltedauer) gehalten wurde, erfolgt eine Phase des schnellen Abkühlens. Bei diesem schnellen Abkühlen wird eine zweite Haltetemperatur erreicht und es folgt eine zwischenzeitliche Haltephase (zweite Haltedauer) im Bereich dieser zweiten Haltetemperatur. Die zweite Haltetemperatur liegt im Bereich zwischen 350 ⁰C und 450 ⁰C. Vorzugsweise liegt die zweite Haltetemperatur bei allen Ausführungsformen im Bereich zwischen 380 °C und 450 ⁰C. Nachdem das Stahlprodukt im Bereich der zweiten Haltetemperatur für eine zweite Zeitdauer gehalten wurde, erfolgt eine weitere Phase des schnellen Abkühlens.

Die Phase des schnellen Abkühlens hat vorzugsweise bei allen Ausführungsformen eine Abkühlrate, die grösser ist als -30K/sec. Besonders bevorzugt sind Abkühlraten, die grösser sind als -50K/sec. Diese schnellen Abkühlraten haben eine vorteilhaften Einfluss auf die Mikrostruktur des Stahlprodukts der Erfindung.

Die en-bloc Temperaturbehandlung der Erfindung dient dazu die negativen Einflüsse der martensitischen oder ferritischen Matrix zu vermeiden und gleichzeitig eine neue Mikrostruktur mit den angestrebten Eigenschaften herzustellen.

Die erste zwischenzeitliche Haltephase hat vorzugsweise bei allen Ausführungsformen eine Dauer von maximal 5 Minuten.

Die zweite zwischenzeitliche Haltephase hat vorzugsweise bei allen Ausführungsformen eine Dauer von maximal 10 Minuten.

Die erste Haltedauer ist kürzer als die zweite Haltedauer.

Durch das Halten im Bereich der zweiten Haltetemperatur im genannten Temperaturfenster und während des anschliessenden schnellen Abkühlens, kann gezielt eine bainitische Umwandlung stattfinden.

Die Mikrostruktur des Stahlprodukte zeichnet sich dadurch aus, dass sie vorzugsweise umfasst:
- feines, lattenförmiges Bainit,
- ferritische Phasen mit einer hohen Versetzungsdichte,
wobei die Breite der Latten vorzugsweise in einem Bereich zwischen 10 nm und 100 nm liegt und wobei der höhere Anteil der Versetzungen zu einer Behinderung von Versetzungsbwegungen führt.

Hinzu kommt die Tatsache, dass die Stahlprodukte der Erfindung vorzugsweise eine ultrafeine Korngrösse aufweisen, wobei die Korngrösse zwischen 2 und 3 µm liegt.

Das feine, lattenförmige Bainit, bei dem es sich vorzugsweise um ein unteres Bainit handelt, trägt nachweislich dazu bei die Festigkeit der Stahlprodukte der Erfindung zu verbessern.

Die Stahlprodukte der Erfindung weisen vorzugsweise bainitische Latten auf, die eine Breite zwischen 10 und 350nm haben. Vorzugsweise liegt die Breite der Latten bei den meisten Ausführungsformen zwischen 10 nm und 100 nm. Diese bainitischen Latten, die hier auch als nanofeine Latten bezeichnet werden, bilden sich aufgrund der speziellen en-bloc Temperaturbehandlung.

Die ferritischen Phasen mit hoher Versetzungsdichte spielen eine bedeutende Rolle, da sie die Dehnung und Umformbarkeit der Stahlprodukte der Erfindung verbessern.

Aufgrund der speziell entwickelten Legierungszusammensetzung und der genau aufeinander abgestimmten Gefügeanteile von Austenit, Bainit und Martensit oder Ferrit, werden besonders gute Eigenschaften erzielt und gleichzeitig liegt das Umformvermögen der Stahlprodukte in einem maschinell handhabbaren Bereich.

Vorzugsweise wird die Erfindung eingesetzt, um Kaltband-Stahlprodukte in Form von kaltgewalztem Flachzeug (z.B. Coils) bereit zu stellen. Die Erfindung kann auch eingesetzt werden, um z.B. Feinbleche oder auch Draht und Drahtprodukte herzustellen.

Es ist ein Vorteil des Verfahrens der Erfindung, dass es im Vergleich zu vielen anderen Verfahrensansätzen wenig energieaufwändig, schneller und kostengünstiger ist.

Die Erfindung hat unter anderem den Vorteil, dass keine ART-Wärmebehandlung benötigt wird. ART steht für "Austenite Reverted Transformation".

Weitere vorteilhafte Ausgestaltungen der Erfindung bilden die Gegenstände der abhängigen Ansprüche.

### ZEICHNUNGEN

Ausführungsbeispiele der Erfindung werden im Folgenden unter Bezugnahme auf die Zeichnungen näher beschrieben.
- **FIG. 1**: zeigt ein stark schematisiertes Diagramm, bei dem die Bruchdehnung in Prozent über die Zugfestigkeit in MPa für verschiedene Stähle aufgetragen ist;
- **FIG. 2**: zeigt ein schematisiertes Diagramm der einmaligen Temperaturbehandlung, das im Rahmen der Herstellung eines Stahlprodukts der Erfindung zum Einsatz kommt.

### Detaillierte Beschreibung

Gemäß Erfindung geht es um ultrafeine Multiphasen Medium-Mangan-Stahlprodukte, die Martensit-, Ferrit- und Restaustenit-Bereiche oder Phasen, sowie optional auch Bainit-Mikrostrukturen umfassen. D.h. die Stahlprodukte der Erfindung zeichnen sich durch eine spezielle Gefügekonstellation aus, die auch als Multiphasen-Gefüge bezeichnet wird.

Teilweise ist im Folgenden von Stahl(zwischen)produkten die Rede, wenn es darum geht zu betonen, dass es nicht um das fertige Stahlprodukt sondern um ein Vor- oder Zwischenprodukt in einem mehrstufigen Fertigungsprozess geht. Ausgangspunkt für solche Fertigungsprozesse ist meist eine Schmelze. Im Folgenden wird die Legierungszusammensetzung der Schmelze angegeben, da man auf dieser Seite des Fertigungsprozesses relativ genau auf die Legierungszusammensetzung Einfluss nehmen kann (z.B. durch Zuchargieren von Bestandteilen, wie Silizium). Die Legierungszusammensetzung des Stahlprodukts weicht im Normalfall nur unwesentlich von der Legierungszusammensetzung der Schmelze ab.

Der Begriff "Phase" wird unter anderem durch seine Zusammensetzung aus Anteilen der Komponenten, Enthalpiegehalt und Volumen definiert. Unterschiedliche Phasen sind im Stahlprodukt durch Phasengrenzen voneinander getrennt.

Die "Komponenten" oder "Konstituenten" der Phasen können entweder chemische Elemente (wie Mn, Ni, Al, Fe, C, ... usw.) oder neutrale, molekülartige Aggregate (wie FeSi, Fe₃C, SiOz, usw.) oder geladene, molekülartige Aggregate (wie Fe²⁺, Fe³⁺, usw.) sein.

Mengen oder Anteilsangaben werden hier grossteils in Gewichtsprozent (kurz Gew.%) gemacht, soweit nichts anderes erwähnt ist. Wenn Angaben zur Zusammensetzung der Legierung, respektive des Stahlprodukts gemacht werden, dann umfasst die Zusammensetzung neben den explizit aufgelisteten Materialien bzw. Stoffen als Grundstoff Eisen (Fe) und sogenannte unvermeidbare Verunreinigungen, die immer im Schmelzbad auftreten und die sich auch in dem daraus entstehenden Stahlprodukt zeigen. Alle Gew.%-Angaben sind also stets auf 100 Gew.% zu ergänzen und alle Vol.%-Angaben sind stets auf 100 % des Gesamtvolumens zu ergänzen.

Die Medium-Mangan-Stahlprodukte der Erfindung haben alle einen Mangangehalt, der im Bereich von 4 und 6 Gew.% liegt, wobei die angegebenen Grenzen zu dem Bereich dazu gehören, d.h. der Mangananteil liegt im Bereich 4 Gew.% ≤ Mn ≤ 6 Gew.%.

Ausserdem liegt der Kohlenstoffanteil C im folgenden Bereich 0,02 ≤ C ≤ 0,35 Gew.%.

Beim Herstellen eines Mangan-Stahlprodukts werden unter anderem die folgenden Schritte ausgeführt, wobei diese Schritte nicht unbedingt unmittelbar aufeinander folgen müssen.

Im Rahmen des Bereitstellens der erfindungsgemässen Legierung wird einer Ausgangsmenge an Eisen ein Kohlenstoffanteil C im folgenden Bereich 0,02 ≤ C ≤ 0,35 Gew.%, und ein Mangananteil Mn im folgenden Bereich 4 Gew.% ≤ Mn ≤ 6 Gew.% hinzugefügt. Die entsprechende Vorgehensweise ist hinlänglich bekannt.

Im Rahmen der Weiterbearbeitung der so gewonnen Legierung, folgt ein besonders effizientes Glühverfahren (en-bloc Temperaturbehandlung genannt). Das Wort en-bloc wird hier verwendet, um zu betonen, dass im Gegensatz zu zahlreichen alternativen Ansätzen kein zweimaliges Glühen oder Temperaturbehandeln erforderlich ist.

Beim Durchführen des en-bloc Glühverfahrens werden die folgenden Teilschritte ausgeführt (in diesem Zusammenhang wird auf die Fig. 2 verwiesen):
∘ Erwärmen E1 des Stahl(zwischen)produkts auf eine erste Haltetemperatur T1, die im Bereich von 820 ⁰C ±20°C liegt,
∘ Erstes Halten H1 des Stahl(zwischen)produkts während einer ersten Haltedauer δ1 auf der ersten Haltetemperatur T1,
∘ Schnelles erstes Abkühlen A1 des Stahl(zwischen)produkts auf eine zweite Haltetemperatur T2, die im Bereich zwischen 350 ⁰C und 450 °C liegt,
∘ Zweites Halten H2 des Stahl(zwischen)produkts während einer zweiten Haltedauer δ2 im Bereich der zweiten Haltetemperatur T2,
∘ Durchführen eines langsamen zweiten Abkühlens A2.

Die erste zwischenzeitliche Haltephase H1 hat vorzugsweise bei allen Ausführungsformen eine Dauer von maximal 5 Minuten. Die zweite zwischenzeitliche Haltephase H2 hat vorzugsweise bei allen Ausführungsformen eine Dauer von maximal 10 Minuten.

Die Haltephase H2 kann bei allen Ausführungsformen in einem Salzbad erfolgen.

Besonders bevorzugt sind Ausführungsformen, bei denen gilt: δ1 + δ2 < 15 min und δ1 < δ2.

Das erste Abkühlen A1 kann bei allen Ausführungsformen in einem Luftstrom oder unter Einsatz eines Kühlfluids erfolgen. Das zweite Abkühlen A2 kann bei allen Ausführungsformen in einem Luftstrom erfolgen. Das Stahlprodukt der Erfindung kann aber auch in ein separates Umfeld (z.B. in ein Glühaggregat) gebracht werden, um dort eine Weile länger gehalten zu werden (z.B. bei 300 bis 450 ⁰C). In diesem Fall verlängert sich die Zeit δ2 entsprechend.

Die Phase des schnellen Abkühlens A1 hat vorzugsweise bei allen Ausführungsformen eine Abkühlrate, die grösser ist als -30K/sec. Besonders bevorzugt sind Abkühlraten A1, die grösser sind als -50K/sec. Diese schnellen Abkühlraten haben eine vorteilhaften Einfluss auf die Mikrostruktur des Stahlprodukts der Erfindung.

Der Fig. 2 kann man entnehmen, dass das schnellere erste Abkühlen A1 mit einer Abkühlrate erfolgt, die höher ist als die Abkühlrate des langsameren zweiten Abkühlens A2. Vorzugsweise erfolgt das zweite Abkühlen bei allen Ausführungsformen entlang einer asymptotischen Kurve A2*, die sich der Asymptote Asy (siehe Fig. 2) nähert. Vorzugsweise werden die Stahlprodukt-Coils bei allen Ausführungsformen nach dem langsameren zweiten Abkühlen A2 oder A2* sich selbst überlassen, damit sie von alleine weiter langsam abkühlen können.

Gemäss Erfindung sind Stahlprodukte bevorzugt, die anteilsmässig die folgenden Beimengungen umfassen:
∘ Al- plus Si -Anteile ≤ 4 Gew.%, und/oder
∘ Nb-Anteil ≤ 0,4 Gew.%, und/oder
∘ Ti-Anteil ≤ 0,2 Gew.%, und/oder
∘ V-Anteil ≤ 0,1 Gew.%, und/oder
∘ P-Anteil ≤ 0,03 Gew.%, und/oder
∘ Cu-Anteil ≤ 0,1 Gew.%.

Gemäss Erfindung sind Stahlprodukte bevorzugt, die einen Anteil einer bainitischen Mikrostruktur umfassen, der grösser ist als 5 Gew.% des Stahlprodukts, wobei der Anteil der bainitischen Mikrostruktur vorzugsweise im Bereich von 10 bis 70 Vol.% des Stahlprodukts liegt. Besonders vorzugsweise liegt der Anteil der Mikrostruktur im Bereich von 20 bis 40 Vol.%

Gemäss Erfindung sind Stahlprodukte bevorzugt, die einen Restaustenit-Anteil umfassen, der weniger als 30 Vol.% des Stahlprodukts beträgt, wobei der Restaustenit-Anteil vorzugsweise weniger als 10 Vol.% des Stahlprodukts beträgt.

Gemäss Erfindung sind Stahlprodukte bevorzugt, die einen Anteil einer austenitischen Mikrostruktur aufweisen, der im Bereich von 5 bis 20 Vol.% des Stahlprodukts liegt, insbesondere von 2 bis 10 Vol.%.

Gemäss Erfindung sind Stahlprodukte bevorzugt, die einen Volumenanteil von Austenitkörnern umfassen, der vorzugsweise bei weniger als 5% des Gesamtvolumens des Stahlprodukts beträgt. Diese Austenitkörner weisen vorzugsweise eine Maximalgröße auf, die kleiner ist als 1 µm.

### Bezugszeichen

| | |
|---|---|
| Medium-Mangan-Stähle | 1 |
| TRIP Stähle | 2 |
| HD Güten | 3 |
| Erstes Abkühlen | A1 |
| zweites Abkühlen | A2 |
| Asymptote | Asy |
| erste Haltedauer | δ1 |
| zweite Haltedauer | δ2 |
| Erwärmen | E1 |
| Erstes Halten | H1 |
| zweites Halten | H2 |
| erste Haltetemperatur | T1 |
| zweite Haltetemperatur | T2 |

## Patentansprüche

1. Mangan-Stahlprodukt, das aus einer Legierung hergestellt ist, welche umfasst:
∘ einen Kohlenstoffanteil (C) im Bereich 0,02 Gew.% ≤ C ≤ 0,35 Gew.%,
∘ einen Mangananteil (Mn) im Bereich 4 Gew.% ≤ Mn ≤ 6 Gew.%,
∘ optional folgenden Beimengungen:
▪ Al- und Si -Anteile ≤ 4 Gew.%, und/oder
▪ P-Anteil ≤ 0,03 Gew.%, und/oder
▪ Cu-Anteil ≤ 0,1 Gew.%, und/oder
▪ Nb-Anteil ≤ 0,4 Gew%, und/oder
▪ Ti-Anteil ≤ 0,2 Gew%, und/oder
▪ V-Anteil ≤ 0.1 Gew%,
∘ Eisen als Rest und unvermeidbare Verunreinigungen,
wobei das Mangan-Stahlprodukt mittels eines en-bloc Glühverfahrens hergestellt ist, welches eine kontinuierlich ablaufende Temperaturbehandlung ohne Unterbrechung ist, nach welcher das Stahlprodukt erneut erwärmt werden muss, und welches die folgenden Teilschritte umfasst:
∘ Erwärmen (E1) des Stahlprodukts auf eine erste Haltetemperatur (T1), die im Bereich von 820 °C ±20⁰C liegt,
∘ Erstes Halten (H1) des Stahlprodukts während einer ersten Haltedauer (δ1) auf der ersten Haltetemperatur (T1),
∘ Schnelleres erstes Abkühlen (A1) des Stahlprodukts auf eine zweite Haltetemperatur (T2), die im Bereich zwischen 350 °C und 450 °C liegt,
∘ Zweites Halten (H2) des Stahlprodukts während einer zweiten Haltedauer (δ2) im Bereich der zweiten Haltetemperatur (T2), und
∘ Durchführen eines langsameren zweiten Abkühlens (A2), wobei das schnellere erste Abkühlen (A1) mit einer Abkühlrate erfolgt, die höher ist als die Abkühlrate des langsameren zweiten Abkühlens (A2),
und **dadurch gekennzeichnet, dass** das Mangan-Stahlprodukt einen Anteil einer bainitischen Mikrostruktur umfasst, der zwischen 5 Vol.% - 80 Vol.% und vorzugsweise zwischen 10 Vol.% - 80 Vol.% des Stahlprodukts beträgt,
wobei das Stahlprodukt eine Zugfestigkeit, die grösser ist als 1200 MPa, und eine Mindestbruchdehnung zwischen 10% - 20% aufweist.

2. Mangan-Stahlprodukt nach Anspruch 1, welches umfasst:
- einen Restaustenit-Anteil, der weniger als 30 Vol.% des Stahlprodukts beträgt, wobei der Restaustenit-Anteil vorzugsweise weniger als 10 Vol.% des Stahlprodukts beträgt,
- einen Anteil einer austenitischen Mikrostruktur aufweist, der im Bereich von 5 Vol.% bis 20 Vol.% des Stahlprodukts liegt, und
- einen Volumenanteil von Austenitkörnern, der vorzugsweise bei weniger als 5% des Gesamtvolumens des Stahlprodukts beträgt.

3. Mangan-Stahlprodukt nach Anspruch 1, welches bainitische Latten aufweist, die eine Breite zwischen 10 nm und 350 nm haben, wobei die Latten vorzugsweise eine Breite zwischen 10 nm und 100 nm haben.

4. Mangan-Stahlprodukt nach einem der Ansprüche 1 bis 3, **dadurch gekennzeichnet, dass** der Anteil der bainitischen Mikrostruktur im Bereich von 20 Vol.% bis 40 Vol.% liegt.

5. Mangan-Stahlprodukt nach einem der vorhergehenden Ansprüche, **dadurch gekennzeichnet, dass** der Kohlenstoffanteil (C) im einem der folgenden Bereiche liegt
a. 0,05 ≤ C ≤ 0,22 Gew.%, oder
b. 0,09 ≤ C ≤ 0,18 Gew.%.

6. Mangan-Stahlprodukt nach einem der vorhergehenden Ansprüche, **dadurch gekennzeichnet, dass** der Legierung die folgenden Beimengungen vorgenommen werden:
∘ Al- und Si -Anteile ≤ 4 Gew.%, und/oder
∘ P-Anteil ≤ 0,03 Gew.%, und/oder
∘ Cu-Anteil ≤ 0,1 Gew.%.

7. Mangan-Stahlprodukt nach einem der vorhergehenden Ansprüche, **dadurch gekennzeichnet, dass** es während des langsameren zweiten Abkühlens (A2) gewickelt wird.

8. Mangan-Stahlprodukt nach einem der vorhergehenden Ansprüche, **dadurch gekennzeichnet, dass** das zweite Abkühlen (A2) einen kurvenförmigen, vorzugsweise einen asymptotischen Verlauf hat, dessen Asymptote (Asy) vorzugsweise bei 100 °C liegt.

9. Mangan-Stahlprodukt nach einem der vorhergehenden Ansprüche, **dadurch gekennzeichnet, dass** die Temperatur des Mangan-Stahlprodukts während des zweiten Haltens (H2) im Bereich der zweiten Haltetemperatur (F2) konstant oder mit der Zeit abnehmend ist.

10. Mangan-Stahlprodukt nach einem der vorhergehenden Ansprüche, **dadurch gekennzeichnet, dass** die erste Haltedauer (δ1) eine Dauer von maximal 10 Minuten und die zweite Haltedauer (δ2) je eine Dauer von maximal 15 Minuten haben, wobei vorzugsweise gilt: δ1 ≤ 5 min und δ2 ≤ 10 min.

## Claims

1. Manganese steel product made from an alloy which comprises:
∘ a carbon content (C) in the range of 0.02wt.% ≤ C ≤ 0.35wt.%,
∘ a manganese content (Mn) in the range of 4wt.% ≤ Mn ≤ 6wt.%,
∘ optionally the following additions:
▪ Al and Si content ≤ 4wt.%, and/or
▪ P content ≤ 0.03wt.%, and/or
▪ Cu content ≤ 0.1wt.%, and/or
▪ Nb content ≤ 0.4wt.%, and/or
▪ Ti content ≤ 0.2wt.%, and/or
▪ V content ≤ 0.1wt.%,
∘ iron as a residue and unavoidable impurities,
wherein the manganese steel product is produced by means of an en-bloc annealing process, which is a continuous temperature treatment without interruption, after which the steel product must be reheated, and which comprises the following sub-steps:
∘ Heating (E1) of the steel product to a first holding temperature (T1), which is in the range of 820°C ±20°C,
∘ First holding (H1) of the steel product during a first holding time (δ1) at the first holding temperature (T1),
∘ Faster first cooling (A1) of the steel product to a second holding temperature (T2), which is in the range between 350°C and 450°C,
∘ Second holding (H2) of the steel product during a second holding time (δ2) in the range of the second holding temperature (T2), and
∘ Carrying out a slower second cooling (A2), the faster first cooling (A1) being carried out at a cooling rate which is higher than the cooling rate of the slower second cooling (A2),
and **characterized in that** the manganese steel product comprises a proportion of a bainitic microstructure which is between 5vol.% - 80vol.% and preferably between 10vol.% - 80vol.% of the steel product,
wherein the steel product has a tensile strength greater than 1200MPa and a minimum elongation at break of between 10% - 20%.

2. Manganese steel product according to claim 1, which comprises:
- a residual austenite content which is less than 30vol.% of the steel product, wherein the residual austenite content is preferably less than 10vol.% of the steel product,
- a proportion of an austenitic microstructure which is in the range from 5vol.% to 20vol.% of the steel product, and
- a volume fraction of austenite grains which is preferably less than 5% of the total volume of the steel product.

3. Manganese steel product according to claim 1, which comprises bainitic laths having a width of between 10nm and 350nm, the laths preferably having a width of between 10nm and 100nm.

4. Manganese steel product according to one of claims 1 to 3, **characterized in that** the proportion of the bainitic microstructure is in the range from 20vol.% to 40vol.%.

5. Manganese steel product according to one of the preceding claims, **characterized in that** the carbon content (C) is in one of the following ranges
a) 0.05 ≤ C ≤ 0.22wt.%, or
b) 0.09 ≤ C ≤ 0.18wt.%.

6. Manganese steel product according to one of the preceding claims, **characterized in that** the following additions are made to the alloy:
∘ Al and Si content ≤ 4wt.%, and/or
∘ P content ≤ 0.03wt.%, and/or
∘ Cu content ≤ 0.1wt.%.

7. Manganese steel product according to one of the preceding claims, **characterized in that** it is coiled during the slower second cooling (A2).

8. Manganese steel product according to one of the preceding claims, **characterized in that** the second cooling (A2) has a curved, preferably asymptotic course, the asymptote (Asy) of which is preferably at 100°C.

9. Manganese steel product according to one of the preceding claims, **characterized in that** the temperature of the manganese steel product during the second holding (H2) is constant in the range of the second holding temperature (F2) or decreases with time.

10. Manganese steel product according to one of the preceding claims, **characterized in that** the first holding time (δ1) has a maximum duration of 10 minutes and the second holding time (δ2) each has a maximum duration of 15 minutes, preferably: δ1 ≤ 5min and δ2 ≤ 10min.

## Revendications

1. Produit en acier au manganèse fabriqué à partir d'un alliage comprenant :
∘ une teneur en carbone (C) dans la plage de 0,02% en poids ≤ C ≤ 0,35% en poids,
∘ une teneur en manganèse (Mn) dans la plage de 4% en poids ≤ Mn ≤ 6% en poids,
∘ en option, les additions suivantes :
▪ Teneur en Al et en Si ≤ 4% en poids, et/ou
▪ Teneur en P ≤ 0,03% en poids, et/ou
▪ Teneur en Cu ≤ 0,1% en poids, et/ou
▪ Teneur en Nb ≤ 0,4% en poids, et/ou
▪ Teneur en Ti ≤ 0,2% en poids, et/ou
▪ Teneur en V ≤ 0,1% en poids,
∘ le reste étant du fer et des impuretés inévitables,
dans lequel le produit en acier au manganèse étant fabriqué au moyen d'un procédé de recuit en bloc, qui est un traitement thermique se déroulant en continu sans interruption, après lequel le produit en acier doit être réchauffé, et qui comprend les étapes partielles suivantes :
∘ Chauffer (E1) le produit en acier à une première température de maintien (T1), comprise entre 820°C ±20°C,
∘ Premier maintien (H1) du produit en acier pendant un premier temps de maintien (δ1) à la première température de maintien (T1),
∘ Premier refroidissement (A1) plus rapide du produit en acier jusqu'à une deuxième température de maintien (T2), comprise entre 350°C et 450°C,
∘ Deuxième maintien (H2) du produit en acier pendant un deuxième temps de maintien (δ2) dans la plage de la deuxième température de maintien (T2), et
∘ Réalisation d'un deuxième refroidissement plus lent (A2), le premier refroidissement plus rapide (A1) étant réalisé à une vitesse de refroidissement supérieure à la vitesse de refroidissement du deuxième refroidissement plus lent (A2),
et **caractérisé par le fait que** le produit en acier au manganèse comprend une proportion de microstructure bainitique comprise entre 5% en volume et 80% en volume, et de préférence entre 10% en volume et 80% en volume du produit en acier,
dans lequel le produit en acier a une résistance à la traction supérieure à 1200MPa et un allongement minimal à la rupture compris entre 10% et 20%.

2. Produit en acier au manganèse selon la revendication 1, qui comprend :
- une proportion d'austénite résiduelle qui est inférieure à 30% en volume du produit en acier, la proportion d'austénite résiduelle étant de préférence inférieure à 10% en volume du produit en acier,
- une proportion de microstructure austénitique qui se situe dans la plage de 5% en volume à 20% en volume du produit en acier, et
- une fraction volumique de grains d'austénite qui est de préférence inférieure à 5% du volume total du produit en acier.

3. Produit en acier au manganèse selon la revendication 1, qui comprend des lattes bainitiques ayant une largeur comprise entre 10nm et 350nm, lesdites lattes ayant de préférence une largeur comprise entre 10nm et 100nm.

4. Produit en acier au manganèse selon l'une des revendications 1 à 3, **caractérisé en ce que** la proportion de microstructure bainitique est comprise entre 20% en volume et 40% en volume.

5. Produit en acier au manganèse selon l'une quelconque des revendications précédentes, **caractérisé en ce que** la teneur en carbone (C) se situe dans l'une des plages suivantes
a) 0,05 ≤ C ≤ 0,22% en poids, ou
b) 0,09 ≤ C ≤ 0,18% en poids.

6. Produit en acier au manganèse selon l'une des revendications précédentes, **caractérisé en ce que** l'on apporte à l'alliage les additions suivantes :
∘ teneur Al et Si ≤ 4% en poids, et/ou
∘ teneur de P ≤ 0,03% en poids, et/ou
∘ teneur en Cu ≤ 0,1% en poids.

7. Produit en acier au manganèse selon l'une des revendications précédentes, **caractérisé en ce qu'**il est bobiné pendant le deuxième refroidissement plus lent (A2).

8. Produit en acier au manganèse selon l'une quelconque des revendications précédentes, **caractérisé en ce que** le deuxième refroidissement (A2) a une allure curviligne, de préférence asymptotique, dont l'asymptote (Asy) est de préférence à 100°C.

9. Produit en acier au manganèse selon l'une quelconque des revendications précédentes, **caractérisé en ce que** la température du produit en acier au manganèse est constante ou décroissante au cours du temps pendant le deuxième maintien (H2) dans la zone de la deuxième température de maintien (F2).

10. Produit en acier au manganèse selon l'une des revendications précédentes, **caractérisé en ce que** le premier temps de maintien (δ1) a une durée maximale de 10 minutes et le second temps de maintien (δ2) ont chacun une durée maximale de 15 minutes, de préférence : δ1 ≤ 5min et δ2 ≤ 10min.
